# EUROPÄISCHE PATENTSCHRIFT

(11) **EP 0 144 738 B1**
(45) Veröffentlichungstag und Bekanntmachung des Hinweises auf die Patenterteilung: **06.07.1988**
(21) Anmeldenummer: 84113211.1
(22) Anmeldetag: 02.11.1984
(51) Int. Cl.: C23F 11/14

(54) **Bernsteinsäure-mono-dialkylamide als wasserlösliche Korrosionsschutzmittel**
Succinic monodialkyl amides as water-soluble corrosion inhibitors
Mono-dialkylamides d'acides succiniques comme inhibiteurs de corrosion solubles dans l'eau

(30) Priorität: 12.11.1983 DE 3341013
(43) Veröffentlichungstag der Anmeldung: 19.06.1985
(73) Patentinhaber: Henkel Kommanditgesellschaft auf Aktien, 40191 Düsseldorf (DE)
(72) Erfinder: Struve, Alfred, Dr., D-4010 Hilden (DE); Upadek, Horst, Dr., D-4030 Ratingen 6 (DE); Geke, Jürgen, Dr., D-4000 Düsseldorf 1 (DE)

(56) Entgegenhaltungen:
- DE-A- 3 300 874
- US-A- 3 251 776
- US-A- 4 289 636
- CHEMICAL ABSTRACTS, Band 97, Nr.6, 9. August 1982, Seite 217, Nr. 42468s, COLUMBUS, OHIO, (US).

## Beschreibung

Gegenstand der Erfindung ist die Verwendung von Alkanolaminsalze von Alkenylbernsteinsäurehalbamiden als Korrosionsinhibitoren in wäßrigen Systemen.

Es sind bereits zahlreiche Derivate der Bernsteinsäure als Korrosionsschutzmittel vorgeschlagen worden. So sind aus der US-Patentschrift 2 490 744 Umsetzungsprodukte von Alkenylbernsteinsäureanhydriden mit primären Aminen im Molverhältnis von 1,25 bis 2 : 1 als Rostschutzmittel in Schmierölen bekannt, wobei die Gesamtzahl der Kohlenstoffatome im Reaktionsprodukt zwischen 28 und 50 liegen soll.

Desgleichen sind für den Einsatz in der Ölphase Umsetzungsprodukte von Alkenylbernsteinsäureanhydriden mit langkettigen Dialkylaminen bekannt. Die US-Patentschrift 3546151 beschreibt u. a. die Umsetzungsprodukte mit überschüssigem Di-talg-amin. Die erhaltenen wachsartigen Bernsteinsäure halbamid-aminsalze sind als Korrosionsinhibitoren im wasserabstoßenden Medien verwendbar.

In der US-A-4 289 636 werden wasserlösliche Schmiermittel beschrieben, die als Korrosions- bzw. Rost-Inhibitor eine wirksame Menge eines wasserlöslichen Amids - gewonnen aus primären oder sekundären C₁₋₃₀-Alkylaminen und Bernsteinsäure, Tetrahydrophthalsäure oder Tetrahydrofuran-tetracarbonsäure - enthalten.

Ferner sind aus Chemical Abstracts, Vol 97 (1982), Seite 217, abstract 97 : 42 468s, Rostschutzmittel bekannt, die durch Umsetzung von C₁₅₋₂₀-Alkylbernsteinsäure-anhydrid mit Diethanolamin (Et₂NH) erhalten werden und die Formel (HOCH₂CH₂)₂NCOCHRCH₂CO₂H - NH(CH₂CH₂OH)₂ aufweisen.

Für rein wäßrige Systeme ist die rostschützende Verwendung von Alkanolaminsalzen von C₈- bis C₉-Alkenylbernsteinsäure aus dem deutschen Patent 2 943 963 vorbekannt. Auch in der europäischen Patentschrift 2780 wird die Verwendung von Maleinamidsäurealkanolaminsalzen, die am Amidrest eine C₆- bis C₁₂-Isoalkylgruppe tragen, als Korrosionsschutzmittel in wäßrigen Systemen vorbeschrieben.

Die vorgeschlagenen Alkanolaminsalze der C₈- bis C₉-Alkenylbernsteinsäure beziehungsweise -Maleinamidsäure zeichnen sich dadurch aus, daß sie nur gering schäumen. Allerdings sind die antikorrosiven Eigenschaften nicht zufriedenstellend.

Es wurde nun gefunden, daß überraschenderweise die Alkanolaminsalze der Alkenylbernsteinsäurehalbamide der allgemeinen Formeln (I) und (II) wobei R einen Alkenylrest mit 6 bis 18 Kohlenstoffatomen und R' und R" 1 bis 10 Kohlenstoffatome enthaltende Alkylgruppen darstellen als Korrosionsinhibitoren in wäßrigen Systemen verwendet werden können und eine vergleichsweise hervorragende Wirksamkeit vorweisen. Darüber hinaus zeigen die genannten Verbindungen nur eine geringe Schaumneigung, eine ausreichende Wasserlöslichkeit und sind daher zum Einsatz als Rostschutzmittel in wäßrigen Medien besonders geeignet.

Die Herstellung der verwendeten Verbindungen kann durch Umsetzung von Maleinsäureanhydrid mit C₆- bis C₁₈-Alkenen erfolgen. Dabei werden Alkenylbernsteinsäureanhydride erhalten, die mit Dialkylaminen mit jeweils 1 bis 10 Kohlenstoffatomen im Alkylrest im Molverhältnis 1 : 1 bei circa 70 bis 90 °C zu den entsprechenden Halbamiden umgesetzt werden.

Die zur Anwendung gelangenden Salze der Halbamide werden durch Zugabe von äquimolaren beziehungsweise überschüssigen Mengen Alkanolaminen hergestellt. Zweckmäßigerweise kommen C₂- bis C₄-Alkanolamine, vorzugsweise Mono-, Di- oder Triethanolamine, in Betracht.

Insbesondere werden auch die Verbindungen verwendet, die gemäß Formel I und II einen Alkenylrest R mit 10 bis 18 Kohlenstoffatomen und in der Amidgruppe Alkylrest R' bzw. R" mit 3 bis 8 Kohlenstoffatomen enthalten.

Zur Herstellung der Vorstufen Alkenylbernsteinsäureanhydrid können alle marktgängigen Olefine eingesetzt werden. α-Olefine, Olefine mit innenständiger Doppelbindung sowie Olefingemischen, die auch Vinylidenolefine enthalten, d. h. a-Olefine mit zwei Substituenten am ß-C-Atom. Die Umsetzung mit den Aminen erfolgt in äquimolaren Verhältnissen oder auch mit geringem Überschuß an Anhydrid. Die Dialkylamine können geradkettig oder verzweigt sein.

Die so herstellbaren Verbindungen eignen sich allein oder in Kombinationen mit anderen Stoffen als wasserlösliche antikorrosive Bestandteile in Rostschutzmitteln, technischen Reinigungsmitteln der Metallbearbeitung sowie in Kühlschmierstoffen.

Die erfindungsgemäßen Mittel kommen in Konzentrationen von 0,01 bis 15 Gewichtsprozent, vorzugsweise von 0,05 bis 1,0 Gewichtsprozent, jeweils berechnet als Alkenylbernsteinsäurehalbamid, zur Anwendung. ,

Der Anmeldungsgegenstand wird durch die nachfolgenden Beispiele erläutert, ohne daß er hierauf beschränkt ist.

### Beispiel 1

### Herstellung

852 g (8,7 Mol) Maleinsäureanhydrid und 1 830 g (10,9 Mol) 1-Dodecen werden in Gegenwart von 9,1 g 2,6 Di-tert-butyl-4-methylphenol zunächst auf Rückfluß und anschließend so lange weiter erhitzt, bis eine Temperatur von circa 230 °C erreicht wird. Es wird circa 2 Stunden bei 230 °C nachgerührt, abgekühlt, das überschüssige Olefin im Vakuum abdestilliert und das als Rückstand verbleibende Dodecenylbernsteinsäureanhydrid durch Filtration von polymeren Partikeln befreit.

Ausbeute : 1 829 g (70 % der Theorie), Verseifungszahl 430.

236 g (0,9 Mol nach Verseifungszahl) Dodecenylbernsteinsäureanhydrid werden unter N_{z}-Atmosphäre auf 50 °C aufgewärmt und mit 116 g (0,9 Mol) Dibutylamin versetzt, wobei die Temperatur bis auf ca. 90 °C ansteigen kann. Nach beendeter Zugabe wird noch circa 1 Stunde bei 100°C nachgerührt. Nach Abkühlung erhält man Dodecenylbernsteinsäure-mono-dibutylamid als eine klare, hochviskose Substanz.

Ausbeute : 352 g (quantitativ),. Säurezahl = 148 (Theorie : 143).

Durch leichtes Erwärmen mit überschüssigem Mono-, Di- beziehungsweise Triethanolamin in Gegenwart von etwas Wasser wird das Halbamid in die Alkanolamin-Salze überführt.

### Beispiel 2

Auf analoge Weise wie die im Beispiel 1 beschriebene Herstellung von Dodecenylbernsteinsäure-mono-dibutylamid (laufende Nummer 2) werden die nachstehend genannten Bernsteinsäurehalbamide beziehungsweise deren Alkanolaminsalze dargestellt:
1. Decenylbernsteinsäure-mono-diisopropylamid
2. Dodecenylbernsteinsäure-mono-dibutylamid
3. C₁₄ₕ₆-Alkenylbernsteinsäure-mono-dibutylamid^{*}
4. C_{14/16}-Alkenylbernsteinsäure-mono-dipropylamid^{*}
5. C_{14/16}-Alkenylbernsteinsäure-mono-di(2-ethylhexyl)amid*
6. Hexadecenylbernsteinsäure-mono-dibutylamid
7. Isomer-C_{15/18}-alkenylbernsteinsäure-mono-dibutylamid**

### Beispiel 3

### Anwendungstechnische Prüfung

Die Prüfergebnisse sind den nachstehenden Tabellen zu entnehmen.

Die in den Beispielen 1 und 2 genannten Verbindungen wurden in Form der Mono-, Di- und Triethanolamin-Salze im Grauguß Filtertest nach DIN 51360 geprüft. Als Testmedium wurde Wasser mit einer Härte von 20 °d entsprechend obiger DIN-Anweisung verwendet. Innerhalb der zu vergleichenden Testreihen wurde jeweils bei konstanten pH-Werten (8,0 bis 9,5) geprüft.

Die Bewertung erfolgte gemäß DIN 51360 unter Verwendung folgender Korrosionsgrade :
0 = keine Korrosion
1 = Spuren von Korrosion
2 = leichte Korrosion
3 = mäßige Korrosion
4 = starke Korrosion

Die Prüfungsergebnisse sind in der Tabelle wiedergegeben.

^{*} Ausgangsbasis α-C_{14/16}-Olefine mit ca. 19% Vinylidenolefine

^{**}Olefin(gemisch) mit innenständiger Doppelbindung .

## Patentansprüche

1. Verwendung von Alkanolaminsalzen von Alkenylbernsteinsäurehalbamiden der allgemeinen Formeln I und II wobei R einen Alkenylrest mit 6 bis 18 Köhlenstoffatomen und R' und R" 1 bis 10 Kohlenstoffatome enthaltende Alkylgruppen darstellen, als Korrosionsinhibitoren in wäßrigen Systemen.

2. Verwendung gemäß Anspruch 1 in Konzentrationen von 0,01 bis 15 Gewichtsprozent, vorzugsweise von 0,05 bis 1 Gewichtsprozent, jeweils berechnet als Alkenylbernsteinsäurehalbamid.

3. Verwendung gemäß Anspruch 1 und 2, wobei die Alkanolaminsalze Mono-, Di- und Triethanolaminsalze sind.

4. Verwendung gemäß Anspruch 1 bis 3, wobei gemäß Formeln I und II der Alkenylrest R10 bis 18 Kohlenstoffatome und die Alkylreste R' und R" jeweils 3 bis 8 Kohlenstoffatome enthalten.

## Claims

1. The use of alkanolamine salts of alkenyl succinic acid semiamides corresponding to the following general formulae in which R is an alkenyl radical containing from 6 to 18 carbon atoms and R' and R" represent alkyl groups containing from 1 to 10 carbon atoms, as corrosion inhibitors in aqueous systems.

2. The use claimed in Claim 1 in concentrations of from 0.01 to 15 % by weight and preferably in concentrations of from 0.05 to 1 % by weight expressed as alkenyl succinic acid semiamide.

3. The use claimed in Claims 1 and 2, the alkanolamine salts being mono-, di- and triethanolamine salts.

4. The use claimed in Claims 1 to 3, the alkenyl radical R in formulae I and II containing from 10 to 18 carbon atoms and the alkyl radicals R' and R" each containing from 3 to 8 carbon atoms.

## Revendications

1. Utilisation de sels d'alcanolamines de semi-amides d'acide alkénylsuccinique répondant aux formules générales I et Il où R représente un reste alkényl avec 6 à 18 atomes de carbone, et R' et R", des groupes alcoyles à 1 à 10 atomes de carbone, comme inhibiteurs de corrosion dans des systèmes aqueux.

2. Utilisation suivant la revendication 1 à des concentrations de 0,01 à 15 % en poids, ou mieux de 0,05 à 1 % en poids calculé toujours sous la forme de semi-amide de l'acide alkényl-succinique.

3. Utilisation suivant l'une des revendications 1 et 2, où les sels d'alcanolamines sont des sels de mono-, di- et tri-éthanolamine.

4. Utilisation suivant l'une des revendications 1 à 3 où, suivant les formules I et II, le reste alkényl R contient 10 à 18 atomes de carbone, et les restes alcoyles R' et R" contiennent chacun 3 à 8 atomes de carbone.
